# EUROPÄISCHE PATENTSCHRIFT

(11) **EP 1 281 461 B1**
(45) Veröffentlichungstag und Bekanntmachung des Hinweises auf die Patenterteilung: **01.09.2004**
(21) Anmeldenummer: 01127413.1
(22) Anmeldetag: 23.11.2001
(51) Int. Cl.: B22F 3/20, C22C 1/04, B22F 3/15, C22C 32/00

(54) **Verfahren zur endkonturnahen Fertigung von Bauteilen bzw. Halbzeugen aus schwer zerspanbaren Leichtmetalllegierungen**
Process for preparing near net shaped workpieces from light metal alloys that are difficult to work
Procédé de fabrication d'ébauches de forme quasi définitive à partir d'alliages légers difficilement usinables

(30) Priorität: 20.07.2001 DE 10135485
(43) Veröffentlichungstag der Anmeldung: 05.02.2003
(73) Patentinhaber: Schwäbische Hüttenwerke GmbH, 73433 Aalen-Wasseralfingen (DE)
(72) Erfinder: Manfred Arlt, 73092 Heiningen (DE); Alfred Bölster, 73463 Westhausen (DE); Anton Eiberger, 73488 Ellenberg (DE); Thomas Franz, 73430 Aalen (DE); Dr.Manfred Heinritz, 73431 Aalen (DE); Dr.Rainhard Laag, 73441 Bopfingen (DE); Dr.Angelika Pohl, 70197 Stuttgart (DE); Jochem Schmid, 73072 Donzdorf (DE); Otto Stock, 73447 Oberkochen (DE); Gerard Subeck, 73433 Aalen (DE)
(74) Vertreter: Neidl-Stippler, Cornelia, Dr.

(56) Entgegenhaltungen:
- EP-A- 0 864 660
- US-A- 4 921 664
- US-A- 6 042 779

## Beschreibung

Die Erfindung betrifft ein Verfahren zur endkonturnahen Fertigung von Bauteilen bzw. Halbzeugen aus schwer zerspanbaren Leichtmetalllegierungen und ein durch das Verfahren hergestelltes Bauteil bzw. Halbzeug.

Herkömmlicherweise wird bei der pulvermetallurgischen Herstellung von hochverschleißfesten Bauteilen der Werkstoff als Pulver angeliefert, im klassischen Pulverpressverfahren verarbeitet, gesintert, wärmebehandelt und kalibriert. Die Eigenart eines solchen hochverschleißfesten Werkstoffes ist jedoch ein starker Verzug beim Sintern, der durch die notwendige Flüssigphasensinterung hervorgerufen wird. Die geforderte Form- und Maßgenauigkeit beim anschließende Kalibrieren ist hier eingeschränkt.

Um diesen Nachteil der oben genannten Werkstoffe im Punkt Genauigkeit zu beheben, wird erfindungsgemäß ein Verfahren gemäß dem Anspruch 1 zur Verfügung gestellt. Die Unteransprüche richten sich auf bevorzugte Ausführungsformen der Erfindung.

Mit anderen Worten und in einer Ausführungsvariante kann die Erfindung auch bezeichnet werden als Verfahren zur Herstellung eines Sinterteiles aus Sinterleichtmetall mit veränderlichen Anteilen an Verschleißschutzpartikeln als Legierungsanteil.

Gemäß einer Ausführungsform der Erfindung ist diese ein Verfahren zur Herstellung von Sinterformteilen aus Leichtmetallen, vorzugsweise Aluminium mit 10 - 30 % Siliziumanteilen, Mg 0 - 3 %, Cu 0 - 5 %, Zn und Fe 0 - 7 %. Auch andere Leichtmetalle mit veränderten Si-Anteilen sind so herstellbar. Alternativ zu Si als Verschleißträger können auch Hartstoffpartikelzusätze wie Oxide, Carbide und Silikate mit Anteilen von 0 - 30 % eingesetzt werden.

Das Verfahren vereinigt vorteilhafterweise die Verfahren Kalt- oder Heißisostatpressen, Strangpressen, Sägen und Kalibrieren mit vorzugsweise integriertem Facettieren, gegebenenfalls Warmbehandeln und Schmieden zu einer neuartigen Gesamtheit.

Ausgangspunkt der Erfindung ist bei einer Ausführungsform der pulvermetallurgische Werkstoff Aluminium mit Si-Anteilen von ca. 14 % der unter anderem in einer Anwendung als Kettenrad gegen eine Stahlkette, als Rotor und Stator in einem Nockenwellenverstellersystem oder einer Ölpumpe hervorragende, bisher nicht gekannte, gute Verschleißeigenschaften besitzt.

In bevorzugter Ausführung wird die Erfindung mit folgenden Verfahrensschritten umgesetzt:
- Verpressen des Rohpulvers in einer Kalt- oder Heißisostatpresse zu einem Bolzen oder einer Form, die zum späteren Strangpressen geeignet ist. Vorteilhaft ist hier der Einsatz eines gepressten Bolzens aus Leichtmetallpulver, um im Gegensatz zu schmelzmetallurgisch hergestellten Bolzen ein gleichmäßigeres Gefüge ohne Lunker und Seigerungen etc. (mit gleichmäßig guter Si-Verteilung und damit guten Verschleißeigenschaften) zu erhalten;
- Strangpressen des Bolzens nahe der Sintertemperatur des Leichtmetalls. Dabei Rekristallisation des Gefüges und Temperaturerhöhung bis zur optimalen Temperatur. Der Strangpressbolzen hat nun schon eine sehr gute Maßtoleranz, die für manche Bauteile schon genügen kann;
- wenn die Maßtoleranz noch nicht ausreichend ist, um hochpräzise, einbaufertige Konturen zu erhalten, wird der stranggepresste Bolzen noch weiter nachkalibriert;
- der Strangpressbolzen wird in das für das Bauteil später notwendige Maß in geeigneter Weise getrennt. Gegebenenfalls wird er dann noch warmbehandelt, einem Nachkalibrierarbeitsgang unterzogen und an definierten Kanten facettiert. Denkbar ist auch, den Strang als Ganzes in einer Art Ziehprozess auf genaue Maße zu bringen und danach zu trennen.

Erfindungsgemäß wird die bei Sinterteilen übliche Präzision erzeugt. Die großen Verzüge wie im oben beschriebenen klassischen Sinterverfahren treten hier nicht mehr auf. Der hochverschleißfeste Werkstoff ist in engen Maßtoleranzen herstellbar.

## Patentansprüche

1. Verfahren zur endkonturnahen Fertigung von Bauteilen bzw. Halbzeugen aus schwer zerspanbaren Leichtmetalllegierungen mit den folgenden Schritten:
- Bereitstellen eines Pulvermaterials, bestehend aus Leichtmetall und gegebenenfalls Hartstoffpartikelzusätzen als Verschleißträger und/oder anderen Legierungsmetall-zusätzen; anschließend
- isostatisches Pressen des Pulvermaterials zu einem Formkörper; und
- Unterwerfen des Formköpers einem Strangpressvorgang nahe der Sintertemperatur des Leichtmetalls ohne Sintern des gepressten Formkörpers vor dem Strangpressen.

2. Verfahren nach Anspruch 1, bei dem als Leichtmetall Aluminium verwendet wird.

3. Verfahren nach Anspruch 1 oder 2, bei dem die Legierungsbestandteile Silizium, vorzugsweise 10 - 30 % Si, Magnesium, vorzugsweise 0 - 3 % Mg, Kupfer, vorzugsweise 0 - 5 % Cu, Zink, vorzugsweise 0 - 7 % Zn, Eisen, vorzugsweise 0 - 7 % Fe umfassen.

4. Verfahren nach einem der Ansprüche 1 bis 3, bei dem als Verschleißträger Silizium und/oder Hartstoffpartikelzusätze, insbesondere Oxide, Carbide und Silikate, bevorzugt mit Anteilen von 0-30% eingesetzt werden.

5. Verfahren nach einem der Ansprüche 1 bis 4, bei dem das Pulvermaterial heiß- bzw. kaltisostatisch zu dem Formkörper gepresst wird.

6. Verfahren nach einem der Ansprüche 1 bis 5, bei dem das Strangpressen so durchgeführt wird, dass eine Rekristallisation des Gefüges und Temperaturerhöhung bis zur optimalen Temperatur eintritt.

7. Verfahren nach einem der Ansprüche 1 bis 6, bei dem der gepresste Strang nach dem Strangpressen vereinzelt wird, insbesondere durch einen Schneidvorgang zu einhöhigen Bauteilen bzw. Halbzeugen vereinzelt wird.

8. Verfahren nach einem der Ansprüche 1 bis 7, bei dem nach der Vereinzelung eine Weiterverarbeitung bzw. Kalibrierung des Bauteils bzw. Halbzeuges durchgeführt wird, wenn vorgegebene Eigenschaften bzw. Maßtoleranzen noch nicht erreicht sind, insbesondere durch eine Nachkalibrierung und/oder eine Facettierung.

9. Verfahren nach einem der Ansprüche 1 bis 7, bei dem das Strangpressprodukt durch einen Ziehvorgang weiterverarbeitet wird, wenn vorgegebene Eigenschaften bzw. Maßtoleranzen noch nicht erreicht sind, worauf dann eine Vereinzelung erfolgt.

10. Verfahren nach einem der Ansprüche 1 bis 9, bei dem das Strangpressprodukt wärmebehandelt wird.

## Claims

1. Process for the near net shape manufacture of components or semi-finished products from light-metal alloys which are difficult to machine, comprising the steps of:
- providing a powder material consisting of light metal and optionally hard-material particle additives as wear absorbers and/or other alloying-metal additives; then
- isostatically pressing the powder material to form a shaped body; and
- subjecting the shaped body to an extrusion operation at close to the sintering temperature of the light metal, without sintering the pressed shaped body prior to extrusion.

2. Process according to Claim 1, in which the light metal used is aluminium.

3. Process according to Claim 1 or 2, in which the alloying constituents comprise silicon, preferably 10 - 30% of Si, magnesium, preferably 0 - 3% of Mg, copper, preferably 0 - 5% of Cu, zinc, preferably 0 - 7% of Zn, iron, preferably 0 - 7% of Fe.

4. Process according to one of Claims 1 to 3, in which the wear absorbers used are silicon and/or hard-material particle additives, in particular oxides, carbides and silicates, preferably in amounts of from 0-30%.

5. Process according to one of Claims 1 to 4, in which the powder material is pressed hot-isostatically or cold-isostatically to form the shaped body.

6. Process according to one of Claims 1 to 5, in which the extrusion is carried out in such a way that recrystallization of the microstructure and an increase in the temperature up to the optimum temperature occur.

7. Process according to one of Claims 1 to 6, in which the pressed extrudate is divided up after extrusion, in particular divided up by a cutting operation to form components or semi-finished products of a single size.

8. Process according to one of Claims 1 to 7, in which, after the extrudate has been divided up, further processing or sizing of the component or semi-finished product is carried out if predetermined properties or dimensional tolerances have not yet been reached, in particular by re-sizing and/or faceting.

9. Process according to one of Claims 1 to 7, in which the extruded product is processed further by a drawing operation if predetermined properties or dimensional tolerances have not yet been reached, and the extruded product is then divided up.

10. Process according to one of Claims 1 to 9, in which the extruded product is heat-treated.

## Revendications

1. Procédé de fabrication à un contour proche du contour final de composants ou de produits semi-finis en alliages de métaux légers difficiles à décolleter, lequel procédé comprend les étapes ci-dessous:
préparation d'un matériau en poudre constitué de métal léger et éventuellement d'additifs en particules de matière dure, qui serviront de supports d'usure, et/ou d'autres additifs de métaux légers, ensuite
compression isostatique du matériau en poudre pour fournir un corps façonné et
traitement du corps façonné par une opération d'extrusion au voisinage de la température de frittage du métal léger, sans frittage du corps façonné comprimé avant l'extrusion.

2. Procédé selon la revendication 1, dans lequel on utilise comme métal léger de l'aluminium.

3. Procédé selon les revendications 1 ou 2, dans lequel les composants d'alliage comprennent du silicium, de préférence de 10 à 30 % de Si, du magnésium, de préférence de 0 à 3 % de Mg, du cuivre, de préférence de 0 à 5 % de Cu, du zinc, de préférence de 0 à 7 % de Zn et du fer, de préférence de 0 à 7 % de Fe.

4. Procédé selon l'une des revendications 1 à 3, dans lequel comme support d'usure, on utilise du silicium et/ou des additifs en particules de matière dure, en particulier des oxydes, des carbures et des silicates, de préférence en des proportions de 0 à 30 %.

5. Procédé selon l'une des revendications 1 à 4, dans lequel le matériau en poudre est comprimé en conditions isostatiques à chaud ou à froid pour obtenir le corps façonné.

6. Procédé selon l'une des revendications 1 à 5, dans lequel l'extrusion est conduite de manière à ce qu'ait lieu une recristallisation du réseau et une augmentation de température jusqu'à la température optimale.

7. Procédé selon l'une des revendications 1 à 6, dans lequel le barreau extrudé est découpé en morceaux après l'extrusion et est en particulier découpé par une opération de découpe en composants ou produits semi-finis de même hauteur.

8. Procédé selon l'une des revendications 1 à 7, dans lequel après la découpe en morceaux individuels, on exécute un traitement supplémentaire ou un calibrage, en particulier par un étalonnage final et/ou un facettage du composant ou du produit semi-fini lorsque des propriétés ou des tolérances dimensionnelles préalablement définies ne sont pas encore atteintes.

9. Procédé selon l'une des revendications 1 à 7, dans lequel le produit d'extrusion est encore traité par une opération d'étirage lorsque des propriétés ou des tolérances dimensionnelles préalablement définies ne sont pas encore atteintes, la découpe en morceaux individuelle s'effectuant ensuite.

10. Procédé selon l'une des revendications 1 à 9, dans lequel le produit d'extrusion est traité thermiquement.
